# EUROPÄISCHE PATENTSCHRIFT

(11) **EP 1 701 122 B1**
(45) Veröffentlichungstag und Bekanntmachung des Hinweises auf die Patenterteilung: **30.01.2008**
(21) Anmeldenummer: 06001075.8
(22) Anmeldetag: 19.01.2006
(51) Int. Cl.: F27D 1/06, F27D 1/04, F27D 1/12, F23G 5/50, F23M 5/04, F23M 5/08

(54) **Zweischichtfeuerfestplatte sowie Verfahren zu deren Herstellung**
Refratory plate with two layers and method for manufacturing the same
Plaque réfractaire bi-couche et son procédé de fabrication

(30) Priorität: 11.03.2005 DE 102005011789
(43) Veröffentlichungstag der Anmeldung: 13.09.2006
(73) Patentinhaber: Plibrico G.m.b.H., 56564 Neuwied (DE)
(72) Erfinder: Fernau, Jörg, 56566 Neuwied (DE); Lösche, Horst, 45473 Mülheim (DE); Stilger, Frank, 42699 Solingen (DE); Thiesen, Michael, 56203 Höhr-Grenzhausen (DE); Wessels, Jens, 44866 Bochum (DE)
(74) Vertreter: Kierdorf, Theodor

(56) Entgegenhaltungen:
- EP-A- 0 337 271
- EP-A2- 0 964 205
- DE-A1- 19 543 430
- DE-U1- 9 312 555
- JP-A- 4 076 387
- JP-A- 5 306 161
- JP-A- 11 190 593
- JP-A- 2001 201 268

## Beschreibung

Die Erfindung betrifft eine Feuerfestplatte für die feuerfeste Zustellung von Wärmeöfen, insbesondere für die Zustellung der Ofenböden von Drehherd-, Hubherd- und Stoßöfen für die Erwärmung von Stahlblöcken, Stahlprofilen, Stahlrohren und dergleichen als geformte im Grundriss etwa quaderförmige bis trapezoide Platte aus feuerfestem Material, mit einer Plattenoberseite, die in Einbaulage die Ofeninnenauskleidung bildet, und mit ner Plattenunterseite, die die der Plattenoberseite abgekehrte Seite der Platte bildet. Die Erfindung betrifft weiterhin ein Verfahren zur Herstellung einer solchen Feuerfestplatte.

Wärmeöfen werden zum Erwärmen von Stahlblöcken, Stahlprofilen, Stahlrohren und dergleichen vor ihrer Weiterverarbeitung zu Profilstäben, Blechen, Rohren usw. eingesetzt. Mit dem Wärmeofen wird der Stahlblock z. B. auf die Walztemperatur von etwa 1.200°C angewärmt, wobei aufgrund der langen Verweilzeit der Stahlblöcke beispielsweise in den Drehherdöfen eine gleichmäßige Durchwärmung der Stahlblöcke erzielt werden kann. Die Wände, Böden und Decken der Wärmeöfen sind zur Wärmeisolierung mit chemisch, mechanisch und thermisch stark beanspruchten Konstruktionen aus feuerfesten Baustoffen ausgekleidet. Diese Auskleidung, aber auch der Vorgang der Erneuerung einer Auskleidung wird als Zustellung bezeichnet.

Insbesondere die Zustellung der Ofenböden bzw. der Auflageplateaus von Stahlerwärmungsöfen muss besondere Anforderungen hinsichtlich der mechanischen Belastbarkeit und in Hinblick auf die Resistenz gegen Schlacke und Zunder erfüllen.

Es ist bekannt, den Auflagebereich für das Wärmgut der feuerfest ausgekleideten Herde von Stahlerwärmungsöfen mit gebrannten feuerfesten Steinen zu mauern, mit feuerfesten Masten zu stampfen, mit feuerfesten Betonen zu gießen oder mit großformatigen monolitischen Fertigbauteilen aus einer Feuerfestqualität auszulegen. Die Zustelltechnologie mit großformatigen, einlagigen monolitischen feuerfesten Bauteilen in Auflageplateaus von Stahlerwärmungsöfen ist aktuell Stand der Technik.

Bei der Zustellung von Herdplateaus war bis jetzt die Treibwirkung des bei der Stahlerwärmung entstehenden Zunders problematisch, der in die Fugen der Feuerfestauskleidung eingedrungen ist. Dies führte dazu, dass sich die Feuerfestplatten aus dem ursprünglichen Verband lösten und so die Isolierung der Wärmeöfen zerstörte. Diesem Problem konnte durch eine besondere Ausgestaltung der Fugen Rechnung getragen werden.

Durch das Einlegen des Wärmgutes kommt es allerdings hin und wieder zu Rissbildung auf der dem Ofeninneren zugewandten Seite der Feuerfestplatten. Aufgrund der Ausdehnung des Wärmgutes im Ofen werden die gebrochenen Feuerfestplatten auseinander geschoben und lösen sich dadurch ebenfalls aus dem Verband. Die Standzeit der Zustellung der Wärmeöfen wird hierdurch beträchtlich verringert.

Zur Rissbildung innerhalb der Feuerfestplatte kommt es häufig deshalb, weil die Temperaturdifferenz zwischen Plattenoberseite und Plattenunterseite zu groß ist und die hieraus resultierenden Spannungen im Material die Bruchdehnfestigkeit des Materials überschreiten. Auch führen mechanische Einwirkungen beim Einlegen des Wärmgutes zu Rissbildung

Aus der DE 93 12 555 U1 ist ein blockförmiges Keramikfaserelement zur hitzefesten Innenauskleidung von Öfen, Reaktoren und dergleichen bekannt, welches zumindest zweilagig aufgebaut ist und mit einem an der Ofenwand angeordneten Faserkern sowie einer dem Ofeninnenraum zugewandten zusätzlichen Faserschicht versehen ist, wobei die zusätzliche Faserschicht eine höhere Temperaturbeständigkeit als der Faserkern aufweist. Die Faserschicht und der Faserkern sind miteinander verzahnt sowie mit einem Hochtemperaturkleber stoffschlüssig verbunden.

Aus der JP 040 76387 ist ein Faserverbundmaterial bekannt, bei welchem Elemente gleichen Querschnitts formschlüssig so ineinander greifen, dass die Wärmeverluste durch den Fugenbereich vermieden werden.

Aus der DE 195 43 430 A1 ist ein Zweischichtstein zur Auskleidung eines Feuerraums einer Glasschmelzanlage bekannt, die eine einem reaktiven Medium zugekehrte äußere Schutzschicht aus einem gegenüber dem Medium hochresistenten keramischen Material und eine mit der Schutzschicht verbundene und dem reaktiven Medium abzukehrende Isolierschicht aufweist, wobei die Schutzschicht und die Isolierschicht einstufig abgeformt, verpresst und als einstückiger Formkörper gebrannt sind. Die Isolierschicht weist eine höhere Porosität als die Schutzschicht auf. Die höhere Porosität der Isolierschicht wird durch Verwendung von bis zu 50 Gew.-% inerter Leichtfüllstoffe und/oder Ausbrennstoffe erreicht.

Aus der JP 11-190593 ist ein keramisches Auskleidungsmaterial für einen Hochtemperaturofen bekannt, das einen der Ofeninnenseite zugewandten feinkeramischen Körper zum Kontakt mit geschmolzenen Material und geschmolzener Schlacke sowie einen porösen Keramikkörper auf der der Ofeninnnenseite abgekehrten Seite aufweist. Dadurch wird eine Gewichtsreduzierung des feuerfesten Materials erreicht.

Aus der JP 5 306161 ist ein Verfahren zum Gießen eines mehrlagigen Ofenauskleidungsmaterials bekannt, wobei Feuerfestmaterialien mit dazwischen eingebetteten Isolierschichten gegossen werden.

Der Erfindung liegt daher die Aufgabe zugrunde, eine Feuerfestplatte bereitzustellen, die gegenüber den bekannten Feuerfestplatten eine höhere Standzeit aufweist und die kostengünstig bereitzustellen ist.

Die Aufgabe wird gelöst mit den Merkmalen des Anspruchs 1. Die Feuerfestplatte gemäß der Erfindung zeichnet sich dadurch aus, dass die Platte aus einem zweilagigen Verbundwerkstoff besteht und dass die beiden Lagen der Platte aus Feuerfestmaterialien unterschiedlicher Eigenschaften bestehen, wobei eine die Plattenoberseite bildende Lage aus einem Material besteht, welches hinsichtlich seiner Feuerfest-Eigenschaften und seiner Resistenz gegen Zunder optimiert ist und wobei eine die Plattenunterseite bildende Lage hinsichtlich der Schlagzähigkeit des Materials optimiert ist. Dieser Aufbau der erfindungsgemäßen Feuerfestplatte trägt dem Zustand einer verhältnismäßig großen Temperaturdifferenz zwischen Plattenoberseite und Plattenunterseite Rechnung. Die die Plattenunterseite bildende Lage der Feuerfestplatte besitzt einen geringeren Anteil AL₂O₃, da diese nicht unmittelbar der einwirkenden Strahlungswärme des Wärmofens bzw. der Kontaktwärme des Wärmgutes ausgesetzt ist. Die Wärmeleitfähigkeit der Unterplatte ist vorzugsweise geringer als die Wärmeleitfähigkeit der Oberplatte, woraus sich eine bessere Temperaturwechselbeständigkeit der Oberplatte und ein geringerer Temperaturgradient innerhalb der Platte ergibt. Hierdurch wird einer Rissbildung innerhalb der Platte durch thermische Einwirkung vorgebeugt.

Durch mechanische Einwirkung entstandene Risse in der Plattenoberseite pflanzen sich nicht zwangsläufig durch die gesamte Platte fort, da das Material der Unterplatte eine höhere Schlagzähigkeit aufweist als das Material der Oberplatte. Die Feuerfestplatte gemäß der Erfindung ist daher weniger anfällig für Rissbildung.

Auch aus Kostengründen ist es zweckmäßig, wenn die die Plattenoberseite bildende Lage etwa eine Dicke oder Stärke von einem Drittel der Gesamtstärke bzw. Gesamtdicke der Feuerfestplatte aufweist. Die die Plattenoberseite bildende Lage der Feuerfestplatte besteht aus einem hochfeuerfestem Beton dessen AL₂O₃-Anteil mehr als 90% beträgt und der gegen die Einwirkung von Schlacke und Zunder weitestgehend resistent ist.

Um zu gewährleisten, dass sich die Lagen der Feuerfestplatte wegen unterschiedlicher Wärmeausdehnungskoeffizienten der Materialien an deren Grenzflächen nicht auseinander reißen, greifen diese an ihren Grenzflächen formschlüssig ineinander.

Zweckmäßigerweise ist die die Oberseite bildende Lage an ihrer der anderen Lage zugekehrten Grenzfläche strukturiert und die Grenzfläche der die Unterseite bildenden Lage weist eine komplementäre Struktur auf. So ist gewährleistet, dass die jeweiligen Grenzflächen der Lagen miteinander verzahnt sind.

Die die Plattenunterseite bildende Lage besteht vorzugsweise aus einem Feuerfest-Beton, der mit Stahlkörpern armiert ist. Zweckmäßigerweise sind die Stahlkörper in Form von Stahlnadeln dispers in der die Plattenunterseite bildenden Lage verteilt. Hierdurch wird die Schlagzähigkeit der Platte erhöht und deren Neigung zur Rissbildung verringert.

Die Erfindung betrifft weiterhin ein Verfahren zur Herstellung einer Feuerfestplatte, das sich durch folgende Verfahrensschritte auszeichnet:
- Gießen einer ersten eine Oberplatte bildenden Lage aus einer ersten aushärtbaren Feuerfest-Masse in einer einseitig geöffnete Gießform,
- Verdichten der ersten Lage in der Gießform,
- Einprägen einer Oberflächenstruktur in die der Öffnung der Gießform zugewandten Seite der ersten Lage,
- Gießen und Verdichten einer zweiten eine Unterplatte bildenden Lage aus einer zweiten aushärtbaren Feuerfest-Masse in derselben Gießform auf die erste noch nicht abgebundene Lage und
- das Entformen der gemeinsam abgebundenen Lagen.

Das Verdichten der gegossenen Feuerfest-Massen erfolgt zweckmäßigerweise durch Vibrieren bzw. Rütteln. Beispielsweise kann der Gießvorgang auf einem Rütteltisch erfolgen.

Das Prägen der Oberflächenstruktur kann mittels einer in die offene Gießform eingesetzten Strukturplatte erfolgen, die in die nicht abgebundene Masse eingedrückt wird.

Wie vorstehend bereits erwähnt, ist es zweckmäßig, wenn die erste und zweite Feuerfestmasse sich in der Materialzusammensetzung unterscheiden.

Die Erfindung wird nachstehend anhand eines in den Zeichnungen dargestellten Ausführungsbeispiels erläutert werden.

Es zeigen:
- Fig. 1: einen Längsschnitt durch eine Feuerfestplatte gemäß der Erfindung entlang der Linie A-A in Figur 2,
- Fig. 2: eine Draufsicht auf eine Feuerfestplatte gemäß der Erfindung und
- Fig. 3: einen Schnitt durch die Feuerfestplatte gemäß der Erfindung entlang der Linie B-B in Figur 2.

Die in den Figuren dargestellte Feuerfestplatte 1 gemäß der Erfindung ist als im Grundriss trapezoides, monolitisches Verbundbauteil ausgebildet, das durch Gießen von aushärtbaren Feuerfest-Betonen erhalten wurde. Die Feuerfestplatte 1 umfasst eine Oberplatte 2 und eine Unterplatte 3 jeweils aus Feuerfest-Beton, die einen festen Verbund miteinander bilden. Die Feuerfestplatte 1 gemäß beschriebenem Ausführungsbeispiel dient der Zustellung des Auflageplateaus eines Drehherdofens, wodurch sich der leicht trapezförmige Grundriss ergibt. Es ist für den Fachmann selbstverständlich, dass diese ebenso einen rechteckigen oder quadratischen Grundriss aufweisen kann. Bei der Verwendung für die Zustellung eines Drehherdofens werden die Feuerfestplatten 1 in radial verlaufenden Reihen verlegt, wobei die Oberplatte 2 in Einbaulage die Ofeninnenauskleidung bildet, die das in dem Ofen zu erwärmende Gut trägt. Mit der Unterplatte 3 stützt sich die Feuerfestplatte 1 auf mehreren Lagen monolitischer Fertigbauteile ab.

Wie dies aus Figur 2 ersichtlich ist, ist die der Ofeninnenseite zugekehrte Oberfläche 4 der Oberplatte 2 mit rillenförmigen Vertiefungen 5 zur Aufnahme des Wärmguts, beispielsweise in Form von Stahlknüppeln, versehen. Eine Längsseite 6 sowie eine Querseite 7 der Feuerfestplatte 1 sind jeweils mit Abschrägungen 8 versehen, die im Verbund mit mehreren Feuerfestplatten 1 etwa keilförmige sich zur Ofeninnenseite öffnende Fugen bilden. Diese Fugen sollen verhindern, dass der von diesen aufgenommene Zunder bei Ausdehnung den Verbund der Feuerfestplatten 1 auseinander treibt. Die Abschrägungen 8 der Längs- und Querseiten 6, 7 der Feuerfestplatte 1 sowie die Ausgestaltung der Oberfläche 4 der Oberplatte 2 sind nicht Gegenstand der Erfindung.

Wie insbesondere aus den Schnitten ersichtlich ist, sind die Oberplatte 2 und die Unterplatte 3 an ihren einander zugewandten Grenzflächen 9 innig miteinander verzahnt. Die Oberplatte 2 und die Unterplatte 3 bestehen jeweils aus unterschiedlichen Feuerfest-Betonen mit unterschiedlichen Wärrneausdehnungskoeffizienten, wobei die Oberplatte 2 aus einem hochfeuerfestem Beton besteht, der einen AL₂O₃-Anteil von ≥ 90% aufweist. Der SiO₂-Anteil der Oberplatte ist vorzugsweise geringer als 5%, der MgO-Anteil kann zwischen 2 und 10% betragen. Da die Oberplatte 2 unmittelbar der Strahlungshitze des Ofens sowie der Hitze des mit dieser in Kontakt befindlichen Wärmguts ausgesetzt ist, ist diese in ihren Feuerfesteigenschaften optimiert; die Wärmeleitfähigkeit der Oberplatte 2 ist im Verhältnis zur Wärmeleitfähigkeit der Unterplatte 3 größer. Aus Gründen der Materialersparnis und in erster Linie zur Verhinderung von Rissbildungen in der Feuerfestplatte 1 beträgt der Anteil der Oberplatte 2 an der Gesamtmaterialstärke der Feuerfestplatte 1 etwa ein Drittel, wohingegen die Unterplatte, die aus einem anderen Feuerfest-Beton besteht, einen Anteil von etwa zwei Drittel an der Dicke der Feuerfestplatte 1 besitzt. In dem Material der Unterplatte 3, welches einen AL₂O₃-Anteil von deutlich weniger als 90% aufweist, sind Stahlnadeln fein in der Beton-Matrix verteilt. Diese Stahlnadeln erhöhen die Schlagzähigkeit des Materials. Der AL₂O₃-Gehalt der Unterplatte kann zwischen 60 und 90%, vorzugsweise 80% betragen, der SiO₂-Anteil zwischen 7,5 und 25%, vorzugsweise 15% und der CaO-Gehalt zwischen 1 und 5%, vorzugsweise 2,5%.

Durch die erfindungsgemäße Konfiguration der Feuerfestplatte 1 werden Materialspannungen aufgrund einer Temperaturdifferenz von der Oberseite zur Unterseite der Feuerfestplatte 1 verhindert.

Damit eine Trennung von Oberplatte 2 und Unterplatte 3 aufgrund unterschiedlicher Materialausdehnungskoeffizienten der unterschiedlichen Feuerfest-Beton-Qualitäten nicht geschieht, greifen, wie dies in den Figuren stark vereinfacht dargestellt ist, die Oberplatte 2 und die Unterplatte 3 an ihren einander zugewandten Grenzflächen 9 formschlüssig ineinander. In den Zeichnungen ist die Struktur der Grenzflächen 9 etwa sägezahnartig dargestellt, die Erfindung ist jedoch so zu verstehen, dass die Grenzflächen von Oberplatte 2 einerseits und Unterplatte 3 andererseits jedwede zueinander komplementäre Struktur aufweisen können, beispielsweise in Form von Noppen, Riffelungen oder dergleichen. Bei der Herstellung wurde hierzu zunächst die Oberplatte 2 in eine kastenförmige Form gegossen, der Feuerfest-Beton der Oberplatte wurde in der Form verdichtet und anschließend wurde eine Prägung oder Strukturierung der in der geöffneten Form sichtbaren Seite der Oberplatte 2 vorgenommen. Auf das noch nicht ausgehärtete Material der Oberplatte 2 wurde sodann die Unterplatte 3 gegossen. Dann erfolgte eine Verdichtung des Materials der Unterplatte 3 durch Vibrieren. Auf diese Art und Weise stellt sich dann eine innige mechanische Verbindung der Oberplatte 2 und der Unterplatte 3 an deren Grenzflächen ein. Beide Lagen der Feuerfestplatte 1 binden in einer Gießform zusammen ab, so dass diese folglich an den Grenzflächen 9 innig miteinander verbunden sind.

### Bezugszeichenliste

- 1: Feuerfestplatte
- 2: Oberplatte
- 3: Unterplatte
- 4: Oberfläche
- 5: rillenförmige Vertiefungen
- 6: Längsseite
- 7: Querseite
- 8: Abschrägungen
- 9: Grenzflächen

## Patentansprüche

1. Feuerfestplatte für die feuerfeste Zustellung der Ofenböden von Drehherd-, Hubherd- und Stoßöfen für die Erwärmung von Stahlblöcken, Stahlprofilen, Stahlrohren, als geformte, im Grundriss etwa quaderförmig bis trapezoide monolithische Platten aus feuerfestem Beton, mit einer Plattenoberseite, die in Einbaulage die Ofeninnenauskleidung bildet, und mit einer Plattenunterseite, die die der Plattenoberseite abgekehrte Seite der Platte bildet, wobei die Platte aus einem zweilagigen Verbundwerkstoff besteht und wobei die beiden Lagen der Platte aus feuerfesten Betonen unterschiedlicher Eigenschaften bestehen, wobei eine die Plattenoberseite bildende Lage aus einem Beton besteht, welcher hinsichtlich seiner Feuerfesteigenschaften optimiert ist, und wobei eine die Plattenunterseite bildende Lage hinsichtlich der Schlagzähigkeit des Betons optimiert ist, wobei die die Plattenoberseite bildende Lage einen Al₂O₃-Gehalt von ≥ 90 % aufweist und die die Plattenunterseite bildende Lage einen Al₂O₃-Gehalt von < 90 % aufweist.

2. Feuerfestplatte nach Anspruch 1, **dadurch gekennzeichnet, dass** die Lagen an ihren Grenzflächen (9) formschlüssig ineinander greifen.

3. Feuerfestplatte nach Anspruch 2, **dadurch gekennzeichnet, dass** die die Oberseite bildende Lage an ihrer der anderen Lage zugekehrten Grenzfläche (9) strukturiert ist und dass die Grenzfläche (9) der die Unterseite bildenden Lage eine komplementäre Struktur aufweist.

4. Feuerfestplatte nach einem der Ansprüche 1 bis 3, **dadurch gekennzeichnet, dass** die die Plattenunterseite bildende Lage aus einem mit Stahlkörpern, vorzugsweise in Form von Stahlnadeln, armierten Feuerfest-Beton besteht.

5. Verfahren zur Herstellung einer Feuerfestplatte nach einem der Ansprüche 1 bis 4, **gekennzeichnet durch** folgende Verfahrensschritte:
- Gießen einer ersten eine Oberplatte bildenden Lage aus einer ersten aushärtbaren Feuerfest-Beton in eine einseitig geöffnete Gießform,
- Verdichten der ersten Lage in der Gießform,
- Einprägen einer Oberflächenstruktur in die der Öffnung der Gießform zugewandte Seite der ersten Lage,
- Gießen und Verdichten einer zweiten, eine Unterplatte bildenden Lage aus einem zweiten aushärtbaren Feuerfest-Beton in derselben Gießform auf die erste noch nicht abgebundene Lage und
- das Entformen der gemeinsam abgebundenen Lagen.

6. Verfahren nach Anspruch 5, **dadurch gekennzeichnet, dass** das Verdichten des gegossenen Feuerfest-Betons durch Vibrieren erfolgt.

7. Verfahren nach einem der Ansprüche 5 oder 6, **dadurch gekennzeichnet, dass** das Prägen der Oberflächenstruktur mittels einer in die offene Gießform eingesetzten Strukturplatte erfolgt, die in nicht abgebundenen Feuerfest-Beton eingedrückt wird.

8. Verfahren nach einem der Ansprüche 5 bis 7, **dadurch gekennzeichnet, dass** der erste und der zweite Feuerfest-Beton sich in der Materialzusammensetzung unterscheiden.

## Claims

1. A refractory plate for the refractory lining of the furnace floors of rotary hearth, lift hearth and pusher furnaces for heating steel blocks, shaped steel components, steel tubes, in the form of shaped monolithic plates of refractory concrete which are substantially cuboidal to trapezoidal in plan, comprising a plate top side which in the installed position forms the internal furnace lining, and a plate bottom side forming the side of the plate remote from the plate top side, wherein the plate comprises a two-layer composite material and wherein the two layers of the plate comprise refractory concretes of differing properties, wherein a layer forming the plate top side comprises a concrete which is optimised in respect of its refractory properties and wherein a layer forming the plate bottom side is optimised in respect of the impact strength of the concrete, wherein the layer forming the plate top side has an Al₂O₃-content of ≥ 90% and the layer forming the plate bottom side has an Al₂O₃-content of < 90%.

2. A refractory plate according to claim 1 **characterised in that** the layers engage into each other in positively locking relationship at their interfaces (9).

3. A refractory plate according to claim 2 **characterised in that** the layer forming the top side is structured at its interface (9) facing towards the other layer and the interface (9) of the layer forming the bottom side has a complementary structure.

4. A refractory plate according to one of claims 1 to 3 **characterised in that** the layer forming the plate bottom side comprises a refractory concrete reinforced with steel bodies, preferably in the form of steel needles.

5. A process for the production of a refractory plate according to one of claims 1 to 4 **characterised by** the following process steps:
- casting a first layer forming a top plate comprising a first hardenable refractory concrete into a casting mould which is opened at one side,
- compacting the first layer in the casting mould,
- impressing a surface structure into the side of the first layer, that is towards the opening of the casting mould,
- casting and compacting a second layer forming a bottom plate comprising a second hardenable refractory concrete in the same casting mould on the first layer when it has not yet set, and
- removing the jointly set layers from the mould.

6. A process according to claim 5 **characterised in that** compacting of the cast refractory concrete is effected by vibration.

7. A process according to one of claims 5 and 6 **characterised in that** the operation of impressing the surface structure is effected by means of a structure plate which is fitted into the open casting mould and which is pressed into refractory concrete which has not set.

8. A process according to one of claims 5 to 7 **characterised in that** the first and second refractory concretes differ in the material composition.

## Revendications

1. Plaque réfractaire pour le garnissage réfractaire de fonds de fours à sole tournante, à longerons mobiles et poussants en vue du réchauffement de lingots, de profilés et de tubes d'acier sous forme de plaques monolithiques moulées, sur l'esquisse à peu près parallélépipédiques à trapézoïdales en béton réfractaire, présentant un dessus de plaque qui forme en position de montage la garniture intérieure du four, et un dessous de plaque qui forme le côté de la plaque éloigné du dessus de plaque, la plaque étant composée d'un matériau composite bicouche et les deux couches de la plaque étant composées de bétons réfractaires aux propriétés différentes, une couche formant le dessus de plaque étant composée d'un béton dont les propriétés réfractaires sont optimisées, et une couche formant le dessous de plaque étant optimisée en ce qui concerne la résilience du béton, la couche formant le dessus de plaque présentant une teneur en Al₂O₃≥ à 90 % et la couche formant le dessous de plaque présentant une teneur en Al₂O₃ < à 90 %.

2. Plaque réfractaire selon la revendication 1, **caractérisée en ce que** les couches s'engagent l'une dans l'autre par correspondance de formes sur leurs surfaces limites (9).

3. Plaque réfractaire selon la revendication 2, **caractérisée en ce que** la couche formant le dessus est structurée sur sa surface limite (9) adjacente à l'autre couche et **en ce que** la surface limite (9) de la couche formant le dessous présente une structure complémentaire.

4. Plaque réfractaire selon l'une quelconque des revendications 1 à 3, **caractérisée en ce que** la couche formant le dessous de plaque est composée d'un béton réfractaire armé de corps en acier, de préférence sous la forme d'aiguilles d'acier.

5. Procédé de fabrication d'une plaque réfractaire selon l'une quelconque des revendications 1 à 4, **caractérisé par** les étapes de procédé suivantes :
- coulée d'une première couche formant une plaque supérieure en un premier béton réfractaire durcissable dans un moule ouvert d'un côté,
- serrage de la première couche dans le moule,
- estampage d'une structure superficielle dans le côté de la première couche tourné vers l'ouverture du moule,
- coulée et serrage d'une seconde couche formant une plaque inférieure en un second béton réfractaire durcissable dans le même moule sur la première couche pas encore prise et
- démoulage des couches prises ensemble.

6. Procédé selon la revendication 5, **caractérisé en ce que** le serrage du béton réfractaire coulé est effectué par vibration.

7. Procédé selon l'une quelconque des revendications 5 ou 6, **caractérisé en ce** l'estampage de la structure superficielle est effectué au moyen d'une plaque structurée insérée dans le moule ouvert, qui est enfoncée dans le béton réfractaire qui n'est pas pris.

8. Procédé selon l'une quelconque des revendications 5 à 7, **caractérisé en ce que** le premier et le second bétons réfractaires se distinguent de par la composition de matière.
